# EUROPÄISCHE PATENTSCHRIFT

(11) **EP 1 903 132 B1**
(45) Veröffentlichungstag und Bekanntmachung des Hinweises auf die Patenterteilung: **02.11.2011**
(21) Anmeldenummer: 07018326.4
(22) Anmeldetag: 18.09.2007
(51) Int. Cl.: C25F 3/22

(54) **Elektropolierverfahren für Kobalt und Kobaltlegierungen**
Electropolishing method for cobalt and cobalt alloys
Procédé d'électropolissage pour cobalt et alliages de cobalt

(30) Priorität: 25.09.2006 DE 102006045221
(43) Veröffentlichungstag der Anmeldung: 26.03.2008
(73) Patentinhaber: POLIGRAT GMBH, 81829 München (DE)
(72) Erfinder: Pießlinger-Schweiger, Siegfried, 85591 Vaterstetten (DE); Böhme, Olaf, 85435 Erding (DE)
(74) Vertreter: Wibbelmann, Jobst

(56) Entgegenhaltungen:
- EP-A2- 1 894 656
- DE-A1- 19 640 201
- JP-A- 56 152 999
- US-A- 2 645 611
- US-A- 2 928 777

## Beschreibung

Die vorliegende Erfindung betrifft ein Verfahren zum elektrochemischen Polieren von Oberflächen aus Kobalt oder Kobaltlegierungen. Der Elektrolyt umfasst dabei Glykolsäure und mindestens eine Alkansulfonsäure.

Werkstücke, die aus Kobalt oder Kobaltlegierungen bestehen, bzw. die Oberflächen aus Kobalt oder Kobaltlegierungen aufweisen, gewinnen zunehmend an Bedeutung. So werden Kobaltlegierungen aufgrund ihrer hohen Widerstandsfähigkeit gegen Korrosion und Verschleiß auf verschiedenen Gebieten eingesetzt. Die Anwendungsgebiete erstrecken sich dabei über so unterschiedliche Bereiche wie den Maschinen-und Anlagebau, wo Kobaltlegierungen zum Schutz vor Verschleiß eingesetzt werden, und die Medizintechnik, wo Kobaltlegierungen aufgrund ihrer hohen Korrosionsbeständigkeit, ihrer Festigkeit und der Abwesenheit von Nickel für Implantate verwendet werden.

Ein wesentliches Hemmnis bei der Verwendung von kobalthaltigen Werkstücken besteht jedoch in der schwierigen Glättung und Entgratung ihrer Oberflächen. Ursache hierfür sind die in Kobalt und Kobaltlegierungen enthaltenen harten und sehr widerstandsfähigen Carbide. Eine mechanische Politur solcher Oberflächen ist aufwendig und verursacht häufig Spannungen im oberflächennahen Gefüge des Werkstücks, welche sich nachteilig auf die Korrosionsbeständigkeit der Werkstücke auswirken können.

Eine Alternative besteht im elektrochemischen Polieren solcher Oberflächen. US 6,679,980 B1 beschreibt ein Elektropolierverfahren, das zum Elektropolieren von Stents verwendet werden kann, die aus Kobalt-Chrom-Wolfram bestehen können. Der dabei eingesetzte Elektrolyt enthält konzentrierte Salzsäure und konzentrierte Schwefelsäure. Ein Schwefelsäure- und Salzsäure-haltiger Elektrolyt, der darüber hinaus Glykol enthält, ist auch in "Automatisierter Entwurf von Fuzzy Systemen", H. Surmann, VDI Verlag, Reihe 8, Nr. 452 beschrieben. Die in diesen Dokumenten beschriebenen Verfahren konzentrieren sich in erster Linie auf spezielle Apparaturen und Steuerungen des Elektropolierprozesses. Dies ist nicht verwunderlich, da mit den darin beschriebenen Elektrolyten unter herkömmlichen Elektropolierbedingungen ein Glätten bzw. Entgraten der Oberflächen in erwünschter Qualität häufig nicht möglich ist. Auch dies ist auf die im Gefüge der Werkstücke enthaltenen Carbide zurückzuführen, da diese nicht in gleichem Maße wie das Metall bzw. die metallische Legierung abgetragen werden und somit teilweise sogar zu einer Erhöhung der Rauheit der Oberflächen führen können.

Auch in der Literatur beschriebene Elektrolyte aus Perchlorsäure und Essigsäure liefern oftmals keine zufriedenstellenden Ergebnisse. Darüber hinaus ist die in diesen Verfahren verwendete Perchlorsäure explosiv und brandfördernd, weshalb erhebliche Gefahren und mit deren Vermeidung verbundene Kosten mit der Verwendung solcher Perchlorsäure-haltigen Elektrolyte einhergehen.

Wie erwähnt, gewinnen Kobaltlegierungen gerade auf dem Gebiet der Medizintechnik zunehmend an Bedeutung. Eine Ursache hierfür liegt unter anderem darin, dass ein zunehmender Anteil der Bevölkerung unter Allergien gegen Nickel leidet. Aus diesem Grunde ist man in verstärktem Maße bestrebt, die Anwendung von nickelhaltigen Edelstählen für medizinische Implantate einzuschränken. Als Ersatz hierfür kommen neben Titan vor allem Kobalt-Chrom-Legierungen (sogenannte Implantat-Legierungen) in Betracht. Damit die Implantate eine ausreichende Korrosionsbeständigkeit und Biokompatibilität aufweisen, müssen die Oberflächen dieser Werkstücke jedoch hochwertig poliert sein. Bei den herkömmlich verwendeten Chrom-Nickel-Stählen geschieht dies überwiegend durch elektrochemisches Polieren, da dieses Verfahren die besten Ergebnisse liefert. Für Kobalt-Chrom-Legierungen stehen jedoch bisher keine vergleichbar geeigneten Elektropolierverfahren zur Verfügung.

Hartmetalle auf Kobaltbasis werden auch häufig im Maschinen- und Anlagebau eingesetzt, da ihre Härte und hohe Verschleißfestigkeit die anderer Materialien merklich übertreffen. So werden beispielsweise in Kernkraftwerken die Oberflächen von Pumpen, Ventilen, Lagern und anderen Bauteilen, die besonders durch Verschleiß gefährdet sind, häufig mit der Kobaltlegierung Stellit gepanzert. Die mechanische Politur von Stellit erzeugt aber häufig Spannungen, die zu Lasten der Korrosionsbeständigkeit der Werkstücke gehen. Eine anschließende Wärmebehandlung der Oberflächen zum Abbau dieser Spannungen ist jedoch aufwändig und aufgrund der Art der Maschinenteile häufig nicht in dem Umfang möglich, wie es erforderlich wäre. Aufgrund dieser Nachteile besteht seit längerer Zeit ein Bedarf an Elektropolierverfahren, mit denen ein Glätten und Entgraten von Oberflächen von Werkstücken aus Kobalt oder Kobaltlegierungen in vergleichbarer Qualität ermöglicht wird, wie sie beim Elektropolieren von Edelstahl-Oberflächen erzielt werden kann.

### Detaillierte Beschreibung der Erfindung

Gegenstand der vorliegenden Erfindung ist ein Verfahren zum elektrochemischen Polieren von kobalthaltigen Oberflächen unter Verwendung des unten beschriebenen Elektrolyten. Diese erfindungsgemäßen Elektropolierverfahren eignen sich zur Herstellung hochwertiger, mikroglatter Oberflächen von Werkstücken aus Kobalt oder Kobaltlegierungen. Der Elektrolyt ermöglicht die Erzeugung von glänzenden, glatten und entgrateten Oberflächen aus Kobalt oder Kobaltlegierungen. Dieser Elektrolyt umfasst mindestens eine Alkansulfonsäure mit einem Alkylrest, der 1, 2 oder 3 Kohlenstoffatome aufweist, sowie Glykolsäure. In einer Ausführungsform umfasst die mindestens eine Alkansulfonsäure Methansulfonsäure. Ein solcher Elek-trolyt kann etwa aus Glykolsäure, Methansulfonsäure und Wasser bestehen.

Dass ein Elektrolyt, bestehend aus einem Gemisch von Alkansulfonsäure (oder mehreren Alkansulfonsäuren), die einen Alkylrest aus 1 bis 3 Kohlenstoffatomen aufweisen, und Glykolsäure in der Lage ist, Oberflächen auf Kobaltbasis in einem bisher nicht erreichten Ausmaß zu glätten, war völlig überraschend und unerwartet. Mit diesem Gemisch als Elektrolyten können Kobalt und Kobaltlegierungen, darunter auch Legierungen wie Stellit, elektropoliert werden, ohne dass dabei ein nennenswerter Korngrenzenangriff erfolgt. Ein solches Elektropolierverfahren ermöglicht es, Oberflächen kobalthaltiger Werkstücke in einer bisher nicht erreichten Güte bezüglich Glanz und Glätte routinemäßig zu erhalten. Mit diesem Verfahren können Unebenheiten ebenso abgetragen werden wie spannungsbelastete und geschädigte Werkstoffschichten, und kobalthaltige Werkstücke mit einer hochwertig polierten, spannungsfreien Oberfläche können auf diese Weise erhalten werden. Diese Oberflächen weisen im Vergleich zu Oberflächen, die mechanisch poliert wurden, bzw. die mit einem Elektrolyten gemäß dem bisherigen Stand der Technik elektropoliert wurden, außerdem eine wesentlich höhere Korrosionsbeständigkeit auf.

In einer bevorzugten Ausführungsform weist der Elektrolyt ein Verhältnis von Alkansulfonsäure zu Glykolsäure im Bereich von 30:70 bis 80:20, bezogen auf die Reinsubstanzen, auf. Weiter bevorzugt wird ein Gemisch, das ein Verhältnis von Alkansulfonsäure zu Glykolsäure im Bereich von 60:40 bis 70:30, bezogen auf die Reinsubstanzen, aufweist. Diese Mengenangaben beziehen sich wie alle anderen in der vorliegenden Anmeldung angegeben Mengenangaben, relativen Verhältnisse und Prozentangaben auf das Gewicht der jeweiligen Substanzen, Komponenten und Lösungen soweit nichts Gegenteiliges angegeben ist.

In einer weiteren bevorzugten Ausführungsform liegen die Wirksubstanzen Alkansulfonsäure und Glykolsäure im Elektrolyten in hoher Konzentration vor. So enthält der Elektrolyt in einer Ausführungsform maximal 35 Gew.-% Wasser. Vorzugsweise enthält der Elektrolyt maximal 25 Gew.-% Wasser.

Bei der Herstellung des Elektrolyten wird daher bevorzugt, die Wirksubstanzen entweder als Reinsubstanz oder als konzentrierte Lösungen einzusetzen. So wird die Glykolsäure in geeigneter Weise als konzentrierte wässrige Lösung, die 60-80 Gew.-% Glykolsäure, vorzugsweise ≥ 70 Gew.-% aufweist, eingesetzt. Solche Lösungen sind kommerziell erhältlich. Es können aber ebenfalls die Reinsubstanz, bzw. selbst erzeugte Lösungen von Glykolsäure in Wasser verwendet werden.

Auch die Alkansulfonsäure oder Alkansulfonsäuren werden vorzugsweise in hochkonzentrierter Form eingesetzt. So kann beispielsweise Methansulfonsäure als etwa 85%ige oder als ≥ 99%ige Lösung, wie sie kommerziell erhältlich ist, eingesetzt werden.

In einer bevorzugten Ausführungsform enthält der Elektrolyt keine explosiven Substanzen, insbesondere keine Perchlorsäure oder Salze der Perchlorsäure.

Das erfindungsgemäße Verfahren kann unter sämtlichen auf dem Gebiet üblichen und dem Fachmann bekannten Bedingungen durchgeführt werden. Als besonders geeignet haben sich Verfahrenstemperaturen im Bereich zwischen 40°C und 70°C herausgestellt. Die Regulierung und Überwachung der Temperatur kann auf jede, dem Fachmann bekannte Art und Weise erfolgen. In einer bevorzugten Ausführungsform wird das Verfahren bei einer anodischen Stromdichte durchgeführt, die zwischen 5 und 25 A/dm² liegt. In einer weiteren Ausführungsform der Erfindung liegt die anodische Stromdichte bei etwa 10 A/dm².

Die Dauer des Elektropoliervorgangs richtet sich natürlich jeweils nach der Rauheit des zu polierenden Werkstücks und der gewünschten Glättung. Die optimale Einwirkzeit kann der Fachmann im Rahmen von Routineexperimenten in Abhängigkeit von der verwendeten Stromdichte, der Temperatur, der Zusammensetzung des Elektrolyten und der Elektropolierapparatur in Routineexperimenten ermitteln.

Im Anschluss an das Elektropolieren wird das behandelte Werkstück aus dem Polierbad entfernt und üblicherweise mit entmineralisiertem Wasser gespült und gegebenenfalls getrocknet.

Die erfindungsgemäßen Verfahren eignen sich besonders auch zur elektrochemischen Politur von Werkstücken mit einer Oberfläche, die aus einer Kobalt-Chrom-Legierung besteht. Diese Kobalt-Chrom-Legierungen können neben den Elementen Kobalt und Chrom auch weitere Bestandteile enthalten. Solche durch Verfahren gemäß der vorliegenden Erfindung geglätteten und entgrateten Werkstücke mit Oberflächen aus Kobalt-Chrom-Legierungen können aufgrund ihrer hohen Verträglichkeit mit menschlichem bzw. allgemein biologischem Gewebe als medizinische Implantate verwendet werden.

Auch die Kobalt-Chrom-Legierung Stellit, die aus etwa 50-60% Kobalt, 30-40% Chrom und 8-20% Wolfram besteht, aber auch geringere Mengen anderer Elemente enthalten kann, lässt sich mit den hier beschriebenen Verfahren in einer bisher nicht gekannten Güte glätten und entgraten. Die hier beschriebenen Elektropolierverfahren für Werkstücke aus Kobaltlegierungen, etwa aus Stellit, können insbesondere auch in der Kerntechnik sowohl bei der Herstellung neuer Bauteile vor deren Einsatz verwendet werden, als auch zur Reinigung und Dekontamination von kobalthaltigen Bauteilen, die sich bereits im Einsatz befinden oder im Einsatz befunden haben, um eine gefahrlosere Reparatur bzw. Entsorgung dieser Bauteile zu ermöglichen. Darüber hinaus eignet sich das erfindungsgemäße Elektropolierverfahren auch zur Erzeugung hochwertiger glatter Verschleißschutzschichten auf Kobalt- bzw. Kobaltlegierungsbasis, welche auf Werkstücken aus anderen Materialien aufgebracht werden.

Die Erfindung wird in den folgenden Beispielen näher erläutert. Diese Beispiele stellen nur mögliche Ausführungsformen des hier beschriebenen Elektropolierverfahrens dar und sollen in keiner Weise eine Beschränkung auf die hier verwendeten Bedingungen implizieren.

### Beispiele

Elektropoliert wurden
- Implantate aus einer Kobalt-Chrom-Molybdän-Legierung,
- Werkzeuge aus einer Kobalt-Chrom-Wolfram-Legierung,
- Werkzeuge aus massivem Stellit, sowie
- Werkzeuge aus nichtrostendem Stahl mit einer aufgeschweißten Panzerung.

Die Bearbeitung erfolgte bei einer Stromdichte von 10 A/dm² und Temperaturen zwischen 40°C und 70°C.in einem Elektrolyten, bestehend aus einem Gemisch von ≥ 99%iger Methansulfonsäure und ≥ 70%iger Glykolsäure (in Wasser) in einem Mischungsverhältnis von 55:45. Dies entspricht einem Verhältnis der Reinsubstanzen von etwa 65:35 und einem Wassergehalt von weniger als 15 %.

Die Ergebnisse zeigten für alle Werkstücke hochglänzende, glatte Oberflächen ohne dass ein selektiver Angriff auf Korngrenzen beobachtet werden konnte.

## Patentansprüche

1. Verfahren zum Elektropolieren von Oberflächen aus Kobalt oder Kobaltlegierungen mit einem Elektrolyten, der mindestens eine Alkansulfonsäure mit einem Alkylrest, der 1, 2 oder 3 Kohlenstoffatome aufweist, und Glykolsäure umfasst.

2. Verfahren gemäß Anspruch 1, **dadurch gekennzeichnet, dass** die mindestens eine Alkansulfonsäure Methansulfonsäure umfasst.

3. Verfahren gemäß Anspruch 1 oder 2, **dadurch gekennzeichnet, dass** das Verhältnis von Alkansulfonsäure zu Glykolsäure im Bereich von 30:70 bis 80:20 liegt, bezogen auf das Gewicht der Reinsubstanzen.

4. Verfahren gemäß Anspruch 1 oder 2, **dadurch gekennzeichnet, dass** das Verhältnis von Alkansulfonsäure zu Glykolsäure im Bereich von 60:40 bis 70:30 liegt, bezogen auf das Gewicht der Reinsubstanzen.

5. Verfahren gemäß einem der vorhergehenden Ansprüche, **dadurch gekennzeichnet, dass** der Elektrolyt maximal 35 Gew.-% Wasser enthält.

6. Verfahren gemäß einem der Ansprüche 1 bis 4, **dadurch gekennzeichnet, dass** der Elektrolyt maximal 25 Gew.-% Wasser enthält.

7. Verfahren gemäß einem der vorhergehenden Ansprüche, **dadurch gekennzeichnet, dass** der Elektrolyt keine Perchlorsäure oder Perchlorate enthält.

8. Verfahren gemäß Anspruch 1, **dadurch gekennzeichnet, dass** das Verfahren bei einer Temperatur zwischen 40°C und 70°C durchgeführt wird.

9. Verfahren gemäß Anspruch 1 oder 2, **dadurch gekennzeichnet, dass** das Verfahren bei einer anodischen Stromdichte von 5 bis 25 A/dm² durchgeführt wird.

10. Verfahren gemäß Anspruch 1 oder 2, **dadurch gekennzeichnet, dass** das Verfahren bei einer anodischen Stromdichte von etwa 10 A/dm² durchgeführt wird.

11. Verfahren gemäß einem der Ansprüche 1 bis 10, **dadurch gekennzeichnet, dass** die Oberfläche aus einer Kobalt-Chrom-Legierung besteht.

12. Verfahren gemäß Anspruch 11, **dadurch gekennzeichnet, dass** die Oberfläche eine Oberfläche eines medizinischen Implantats ist.

13. Verfahren gemäß Anspruch 11, **dadurch gekennzeichnet, dass** die Kobalt-Chrom-Legierung Stellit ist.

## Claims

1. A method for electropolishing surfaces of cobalt or cobalt alloys with an electrolyte, which comprises at least one alkane sulfonic acid with an alkyl residue having 1, 2 or 3 carbon atoms and glycolic acid.

2. The method according to claim 1, **characterized in that** the at least one alkane sulfonic acid comprises methane sulfonic acid.

3. The method according to claim 1 or 2, **characterized in that** the ratio of alkane sulfonic acid to glycolic acid is in the range of 30:70 to 80:20 based on the weight of the pure substances.

4. The method according to claim 1 or 2, **characterized in that** the ratio of alkane sulfonic acid to glycolic acid is in the range of 60:40 to 70:30 based on the weight of the pure substances.

5. The method according to any of the preceding claims, **characterized in that** the electrolyte contains maximally 35 weight-% water.

6. The method according to any of claims 1 to 4, **characterized in that** the electrolyte contains maximally 25 weight-% water.

7. The method according to any of the preceding claims, **characterized in that** the electrolyte does not contain perchloric acid or perchlorates.

8. The method according to claim 1, **characterized in that** the method is performed at a termperature between 40°C and 70°C.

9. The method according to claim 1 or 2, **characterized in that** the method is performed at an anodic current density of 5 to 25 A/dm².

10. The method according to claim 1 or 2, **characterized in that** the method is performed at an anodic current density of about 10 A/dm².

11. The method according to any of claims 1 to 10, **characterized in that** the surface consists of a cobalt-chrome alloy.

12. The method according to claims 11, **characterized in that** the surface is a surface of a medical implant.

13. The method according to claim 11, **characterized in that** the cobalt chrome alloy is stellite.

## Revendications

1. Procédé pour l'électropolissage de surfaces en cobalt ou en alliages de cobalt, à l'aide d'un électrolyte qui comprend au moins un acide alcanesulfonique avec un reste alkyle présentant 1, 2 ou 3 atomes de carbone, et de l'acide glycolique.

2. Procédé selon la revendication 1, **caractérisé en ce que** ledit au moins un acide alcanesulfonique comprend de l'acide méthanesulfonique.

3. Procédé selon la revendication 1 ou la revendication 2, **caractérisé en ce que** la proportion de l'acide alcanesulfonique par rapport à l'acide glycolique se situe dans une plage de 30:70 à 80:20, rapportée au poids des substances pures.

4. Procédé selon la revendication 1 ou la revendication 2, **caractérisé en ce que** la proportion de l'acide alcanesulfonique par rapport à l'acide glycolique se situe dans une plage de 60:40 à 70:30, rapportée au poids des substances pures.

5. Procédé selon l'une des revendications précédentes, **caractérisé en ce que** l'électrolyte renferme au maximum 35 % en poids d'eau.

6. Procédé selon l'une des revendications 1 à 4, **caractérisé en ce que** l'électrolyte renferme au maximum 25 % en poids d'eau.

7. Procédé selon l'une des revendications précédentes, **caractérisé en ce que** l'électrolyte ne renferme pas d'acide perchlorique ni de perchlorates.

8. Procédé selon la revendication 1, **caractérisé en ce que** le procédé est mis en oeuvre à une température entre 40 °C et 70 °C.

9. Procédé selon la revendication 1 ou la revendication 2, **caractérisé en ce que** le procédé est mis en oeuvre avec une densité de courant anodique de 5 à 25 A/dm².

10. Procédé selon la revendication 1 ou la revendication 2, **caractérisé en ce que** le procédé est mis en oeuvre avec une densité de courant anodique d'environ 10 A/dm²_{.}

11. Procédé selon l'une des revendications 1 à 10, **caractérisé en ce que** la surface est constituée d'un alliage chrome-cobalt.

12. Procédé selon la revendication 11, **caractérisé en ce que** la surface est une surface d'un implant médical.

13. Procédé selon la revendication 11, **caractérisé en ce que** l'alliage chrome-cobalt est du stellite.
